# EUROPÄISCHE PATENTSCHRIFT

(11) **EP 0 889 168 B1**
(45) Veröffentlichungstag und Bekanntmachung des Hinweises auf die Patenterteilung: **29.06.2005**
(21) Anmeldenummer: 98107656.5
(22) Anmeldetag: 27.04.1998
(51) Int. Cl.: D21H 27/26, B32B 29/00

(54) **Verfahren zur Herstellung eines Vorimprägnats und dessen Verwendung zur Herstellung von Dekorverbundgebilden**
Process for making a prepreg, and use of the same for making decorative laminates
Procédé de fabrication de préimprégnés, et utilisation de ceux-ci pour faire des laminés décoratifs

(30) Priorität: 02.07.1997 DE 19728250
(43) Veröffentlichungstag der Anmeldung: 07.01.1999
(73) Patentinhaber: Koehler decor GmbH & Co. KG, 76275 Ettlingen (DE)
(72) Erfinder: Matscheko, Horst, 76275 Ettlingen (DE)
(74) Vertreter: Hagemann, Heinrich, Dr.rer.nat., Dipl.-Chem.

(56) Entgegenhaltungen:
- EP-A- 0 223 922
- WO-A-94/00523
- WO-A-97/08384
- DE-A- 2 854 491
- DE-A- 2 903 172
- US-A- 4 294 873

## Beschreibung

Die Erfindung betrifft ein Verfahren zur Herstellung eines Vorimprägnats, das mit diesem Verfahren erhaltene Vorimprägnat sowie dessen Verwendung zur Herstellung von Dekorverbundgebilden. Ferner betrifft die Erfindung die zum Imprägnieren des Vorimprägnats verwendete Imprägnierflotte.

Es ist bekannt, daß durch Beschichten von Spanplatten mit imprägnierten Dekorpapieren dekorative Laminate und Möbelteile hergestellt werden können. Eine entscheidende Rolle spielt hierbei das imprägnierte Papier, das durch Imprägnieren eines Rohpapiers mit einer speziellen Imprägnierflotte bzw. einem Imprägnierharz erhalten wird. Dieses imprägnierte Papier wird in diesem Falle als Vorimprägnat bezeichnet und dient in den genannten Anwendungen auch als dekortragende Komponente.

Ein Verfahren der eingangs beschriebenen Art geht aus der EP 0 223 922 hervor. Dieses Patent beschreibt ein Verfahren zur Herstellung von mit Kunstharzen in Form von Lösungen und Dispersionen imprägnierten Papierbahnen. Als Imprägnierflüssigkeit wird ein Gemisch aus wäßrigen anionischen Copolymerdispersionen auf Basis von Acrylsäure, Acrylsäureester, Acrylnitril, Vinylacetat und/oder Styrol und aus wäßrigen anionischen Lösungen von Copolymerisaten auf Basis von Maleinsäureanhydrid bzw. Maleinsäure mit Styrol, Acrylsäure und Acrylsäureestern verwendet.

Die WO 94/00523 offenbart eine wäßrige Imprägnierlösung, mit der Papiere imprägniert werden, die dann zur Herstellung von Laminatplatten verwendet werden. Die wäßrige Imprägnierlösung enthält 5 bis 90 Gew.-Teile Polyvinylalkohol auf 10 bis 95 Gew.-Teile einer Dispersion eines Ethyl-Styrol/Acrylat/Butylacrylat-Copolymers.

Aus dem Stand der Technik ist seit Ende der 80er Jahre durch Vertrieb ein Vorimprägnat bekannt, das durch Imprägnieren eines Rohpapiers aus einem Cellulose-Lang- und Kurzfasergemisch mit einer, unter der internen Bezeichnung R20 bekannten, Imprägnierflotte erhalten wird. Diese Imprägnierflotte enthält 15% eines Glyoxal/Harnstoff-Vorkondensats bzw. -harzes in wäßriger Lösung, 57% einer 50%-ige wäßrige Dispersion eines Copolymers auf Basis von n-Butylacrylat und Styrol und 28% Wasser. Dieses Vorimprägnat besitzt verschiedene wünschenswerte Eigenschaften, wie z. B. hohe Härte- und Abriebresistenz, hohe Temperaturbeständigkeit, Lichtechtheit, neutrale Eigenfarbe, gute Wasserbeständigkeit sowie gute Beständigkeit gegen Chemikalien, weitgehende Unbrennbarkeit, hohe optische Transparenz, Geruchs- und Geschmacksfreiheit sowie toxikologische Unbedenklichkeit. Insbesondere handelt es sich um ein formaldehydarmes Vorimprägnat. Es ist jedoch beim Zusammentreffen von ungünstigen Temperaturen und Lacksystemen nicht ausreichend stabil gegen Vergilben. Unter Vergilben soll hier nicht eine mangelnde Lichtbeständigkeit verstanden werden, sondern die chemische Reaktion, die aufgrund der eingesetzten Imprägnierflotte stattfindet. Das bekannte Vorimprägnat findet aufgrund dieses Vergilbens im sogenannten "weißen" Bereich geringe Anwendung. Unter "weißen" Bereich versteht der Fachmann helle Laminate bzw. Möbelteile, bei denen ein Vergilben besonders nachteilig zum Tragen kommt.

Die oben angesprochenen Probleme, insbesondere die bei dem bekannten Vorimprägnat in Erscheinung tretende Vergilbungsneigung, werden auch nicht durch die Lehre behoben, die sich aus der WO 97/08384 ergibt. Darin wird beansprucht eine Zusammensetzung, die im wesentlichen aus folgender Mischung besteht: (i) einem synthetischen, carboxylierten Oberflächenleim, der mindestens etwa 40 Mol.-% hydrophobe Gruppen enthält, und (ii) einem im wesentlichen hydrophilen Polyacrylamid, wobei etwa 30 bis 95 Gew.-Teile Oberflächenleim auf etwa 70 bis 5 Gew.-Teile Polyacrylamid entfallen. Wird eine derartige Zusammensetzung herangezogen, um Papier oder Pappe oberflächlich zu behandeln, dann soll sich die Bedruckbarkeit und/oder die Festigkeit des bedruckten Papiers oder der Pappe verbessern, insbesondere bei unbeschichtetem Papier oder Pappe.

Der Erfindung lag die Aufgabe zugrunde, ein Vorimprägnat bereitzustellen, das alle wünschenswerten Eigenschaften des oben beschriebenen Vorimprägnats besitzt, gleichzeitig aber keine Vergilbungsneigung zeigt.

Erfindungsgemäß wird diese Aufgabe mit einem Verfahren zur Herstellung eines Vorimprägnats gelöst, das dadurch gekennzeichnet ist, daß ein Rohpapier mit einer Imprägnierflotte imprägniert wird, die a) eine wässrige Dispersion auf Basis eines Acrylsäureester/Styrol-Copolymers. b) einen Trockenverfestiger auf Basis eines Copolymerisats aus (Meth-)Acrylamid und (Meth-)Acrylsäure und c) Wasser enthält, wobei pro Gew.-Teil trockenes Copolymerisat aus (Meth-)Acrylamid und (Meth-)Acrylsäure etwa 0,3 bis 13 Gew.-Teile trockenes Acrylsäureester/Styrol-Copolymer eingesetzt werden, die Viskosität der Imprägnierflotte (gemäß DIN 53211) auf 10 bis 18 sec und der Feststoffgehalt der Imprägnierflotte auf 15 bis 50 Gew.-% eingestellt wird und der Mahlgrad des herangezogenen Rohpapiers auf 18 bis 50°RS eingestellt worden ist. Bei dem Begriff Vorimprägnat handelt es sich um einen dem Fachmann bekannten Terminus technicus. Das Vorimprägnat wird, wie vorstehend erwähnt, durch Imprägnieren eines Rohpapiers mit einer Imprägnierflotte erhalten. Anschließend wird es getrocknet. Es liegt dann in Form eines harzgetränkten Fasermaterials - im Fachsprachgebrauch auch Folie genannt - vor und wird so auf den Markt gebracht. Je nach gewünschter Endverwendung kann es weiter modifiziert werden.

Im Rahmen der Erfindung ist es bevorzugt, daß pro Gew.-Teil Copolymerisat aus (Meth-)Acrylamid und (Meth-)Acrylsäure 1 bis 9 Gew.-Teile, insbesondere 3 bis 7 Gew.-Teile, Acrylsäureester/Styrol-Copolymer eingesetzt werden. Der zuletzt genannte Bereich führt zu dem Vorteil, daß ein formaldehydarmes, flexibles und vergilbungsstabiles Produkt erhalten wird.

Der pH-Wert der eingesetzten Imprägnierflotte liegt vorzugsweise im Bereich von 4,5 bis 8,0, insbesondere im Bereich von 5,0 bis 5.5. Die Einstellung des gewünschten pH-Wertes kann mit Natronlauge und Schwefel- bzw. Salzsäure erfolgen. Ein zu höher pH-Wert kann zur Instabilität der Dispersion, ein zu niedriger pH-Wert kann unter Umständen faserschädigend wirken.

Die Viskosität (gemessen nach DIN 53211) der Imprägnierflotte beträgt 10 bis 18 sec, insbesondere 11 bis 14 sec betragen.

Der Feststoffgehalt der Imprägnierflotte liegt je nach Anwendungsprodukt im Bereich von 15 bis 50 Gew.-%. Ein Feststoffgehalt von etwa 30 Gew.-% ist bevorzugt, da damit ein wünschenswerter Tränkungsgrad des Faservlieses erreicht wird.

Bei dem Acrylsäureester des Acrylsäureester/Styrol-Copolymers kann es sich um Methyl-, Ethyl-, n-Buryl-, i-Buryl- und 2-Ethylhexylester handeln, wobei der Einsatz von n-Butylacrylat bevorzugt ist.

Als besonders geeignetes Acrylsäureester/Styrol-Copolymer hat sich das Handelsprodukt Acronal S 305 D® der Firma BASF Aktiengesellschaft erwiesen. Acronal S 305 D® ist eine 50%-ige wäßrige Dispersion eines Copolymers auf Basis von n-Butylacrylat und Styrol.

Im Vorimprägnat liegt das Acrylsäureester/Styrol-Copolymer in Form eines Films vor. Die Mindestfilmbildungstemperatur liegt vorzugsweise im Bereich von 5 bis 70°C, insbesondere im Bereich von 10 bis 30°C.

Bei dem Trockenverfestiger handelt es sich vorzugsweise um ein Copolymerisat aus Acrylamid und Acrylsäure mit anionischer Ladung. Verglichen mit einem Trockenverfestiger auf Basis eines Copolymerisats aus Methacrylamid und Methacrylsäure mit anionischer Ladung führt der Einsatz eines Copolymerisats auf Basis von Acrylamid und Acrylsäure zu weniger spröden Erzeugnissen.

Der Trockenverfestiger selbst besitzt einen Feststoffgehalt von 15 bis 30%, insbesondere von 20 bis 22%, einen pH-Wett im Bereich von 6,0 bis 9,0, eine Viskosität von 100 bis 300 mPa.s (Brookfield; 20°C) sowie eine Dichte von etwa 1,0 g/ml bei 20°C.

Bestimmungsgemäß soll der Trockenverfestiger in der Papiermasse eingesetzt werden, um nachstehend beschriebene Eigenschaften zu entwickeln. Da der Trockenverfestiger Polymerbrücken ausbildet, verfestigt er das Papiergefüge, ohne die Blattbildung zu stören oder die Porösität zu beeinflussen. Dies bedeutet, daß sämtliche mechanische Festigkeitseigenschaften des Papiers verbessert werden. Abhängig von der Einsatzmenge und der Papierart erreicht man Verbesserungen der Reißlänge und der Berstfestigkeit sowie der Weiterreißfestigkeit und der Spaltfestigkeit des Papiers. Dies erlaubt, je nach Qualitätsanforderungen, den Einsatz preisgünstiger Rohstoffe, einen höheren Aschegehalt des Rohpapiers und die Einsparung von Hilfsmitteln. Als Nebeneffekt zeigt sich eine erhebliche Verbesserung der Retention.

Als Faserrohstoffe können Lang- und Kurzfaserzellstoffe eingesetzt werden. Der Stoffeintrag des Vorimprägnatrohpapiers unterscheidet sich nicht wesentlich von dem der Dekorpapiere. Der Langfaseranteil beträgt 0 bis 40%, insbesondere 15 bis 30% der Kurzfaseranteil 60 bis 100%, insbesondere 60 bis 85%. Der Mahlgrad des Rohpapiers ist ebenfalls variabel und liegt zwischen etwa 18 und 50 °SR, insbesondere zwischen 25 und 35°SR. Der Aschegehalt des Rohpapiers liegt in Abhängigkeit des jeweils verwendeten Papiers zwischen 2 bis 40%, insbesondere zwischen 10 bis 30%. Die Einstellungen in der Papiermaschine, wie z. B. Geschwindigkeit, Naßpressendruck, Temperaturkurve, Anpreßdruck am Glättzylinder, sind nach Art und Qualität des verwendeten Papiers verschieden und werden im Rahmen der Erfordernisse der Papierherstellung variiert und optimiert. Zur Steuerung von Retention, Nachbruchlasten und pH-Wert werden handelsübliche Produkte, wie Aluminiumsulfat, eingesetzt.

In Einzelfällen kann es von Vorteil sein, eigenschaftsmodifizierende Additive, wie z. B. pH-Regulierer, Naß- und Trockenfestmittel, Kunstharzdispersionen, Fällungsmittel (Fixiermictel), Tenside, Farbstoffe, Füllstoffe, Härtungs-, Viskositätsregulierungs-, Antihaft- und Penetrationshilfsmittel sowie Pigmente, der Imprägnierlösung zuzusetzen

Die Imprägnierung des Rohpapiers zum Vorimprägnat wird mit einer Papiertrankungsanlage durchgeführt. Hierbei handelt es sich um eine Anordnung von verschiedenen Maschinenteilen, wie Abrollung, Leimpresse, Trockenpartie, Dampfbefeuchter, Glättwert und Paperoller-Aufwicklung.

Das Vorimprägnat kann sowohl nach der sogenannten "on-line"- als auch nach der "off-line"-Verfahrensweise hergestellt werden. "On-line" bedeutet, daß die Leimpresse, mit der die Imprägnierflotte aufgetragen wird, in der Papiermaschine angeordnet ist, während unter "off-line" zu verstehen ist, daß die Leimpresse in einem separaten Arbeitsgang hinter bzw. nach der Papiermaschine eingesetzt wird. Im letzteren Fall liegt das Vorimprägnat am Ende der Papiermaschine nicht als Fertigprodukt sondern als Halbfertigprodukt vor. Dies führt dazu, daß wichtige Parameter, wie Farbe, Porösität, Glätte und das endgültige Flächengewicht, entweder im Labor nachgestellt oder aus der Erfahrung heraus zurückgerechnet werden müssen.

Die Imprägnierflotte kann auf eine Seite aber auch auf beide Seiten des Rohpapiers aufgebracht werden. Wird die Imprägnierflotte auf eine Seite aufgetragen, dann ist die Ausbildung der Oberfläche der Siebseite des Rohpapiers von Bedeutung, wozu eine Steuerung der Temperaturkurve der Vortrockengruppe der Papiermaschine äußerst wichtig ist. Bei beidseitiger Imprägnierung kann die Imprägnierung vollständig erfolgen, d. h. sie kann in die gesamten Papiermasse eindringen. Die gesamte Aufnahmemenge an Imprägnierflotte durch das Rohpapier richtet sich nach der Art des Rohpapiers, aber auch nach der des Abpressens der überschüssigen Imprägnierflotte von der Papierbahn. Rahmenbedingungen für die Menge an in das Rohpapier eingebrachter Imprägnierflotte sind 15 bis 30% Harzanteil, vorzugsweise 18 bis 27% Harzanteil, bei beidseitiger Imprägnierung, wobei eine Vollimprägnierung nicht vorliegt. In der Mitte liegt demzufolge eine geringere Konzentration als im Oberflächenbereich vor.

Gegenüber dem eingangs geschilderten Vorimprägnat besitzt das erfindungsgemäße Vorimprägnat den Vorteil, daß es beim Anwenden nicht zu einem Vergilben der Weiterverarbeitungsprodukte führt. Dies geht darauf zurück, daß der Bestandteil des Glyoxal/Harnstoff-Vorkondensates durch einen Trockenverfestiger auf Basis eines Copolymerisats aus (Meth)acrylamid und (Meth)acrylsäure mit schwach anionischer Ladung ersetzt wurde. Der Trockenverfestiger wird üblicherweise in der Masse eingesetzt und führt physikalisch zu einer Faserverfestigung, die im Endprodukt die Trockenfestigkeit verbessert, nicht dagegen die Naßfestigkeit. Dies zeigt, daß der Trockenverfestiger nur physikalisch faserverklebend wirkt und das Fasergefüge nicht durch chemische Reaktion verfestigt wird.

Das erfindungsgemäße Vorimprägnat kann zur Herstellung von Dekorverbundgebilden verwendet werden. So können beispielsweise dekorative Laminate mit dem erfindungsgemäßen Vorimprägnat hergestellt werden. Sie werden unter Anwendung von Wärme und Druck sowie geeigneten Leimsystemen in Pressen bzw. Kaschieranlagen hergestellt. Insbesondere werden Spanplatten und mitteldichte Faserplatten (MDF-Platten) beidseitig mit dem erfindungsgemäßen Vorimprägnat beschichtet. Das Vorimprägnat dient auch als dekortragende Komponente.

Auch bei der Herstellung von Möbeln werden in großem Umfang Holzwerkstoffe auf Basis von Spanplatten eingesetzt. Die optisch oft unansehnliche Oberfläche dieser Holzwerkstoffe und deren eingeschränkter Gebrauchswert erfordern den Einsatz von Beschichtungsmaterialien. Hierzu bietet sich das erfindungsgemäße Vorimprägnat an. Die erfindungsgemäße Folie kann jede beliebige Holzmaserung oder jedes beliebige Phantasiedekor besitzen. In einem weiteren Arbeitsgang kann das Vorimprägnat lackiert werden. Zum Einsatz kommen insbesondere Transparentlacke, wie z. B. Acrylatlacke säurehärtende, wasserlösliche und pigmentierte Lacke. Neben der Schutzfunktion des Lacks verleiht dieser dem Vorimprägnat auch einen entsprechenden optischen Eindruck.

Nachfolgend wird die Erfindung anhand von Beispielen noch näher erläutert:

### Beispiel

Erfindungsgemäß wurde ein Rohpapier folgender Zusammensetzung hergestellt: 20% Kiefersulfat-Zellstoff und 80% Eukalyptuszellstoff. Der Mahlgrad betrug 31°SR (Schopper-Riegler). Als Zusätze wurden (auf otro Zellstoff) 30% Titandioxid und 4% formaldehydfreies Naßfestmittel eingesetzt.

Dieses Rohpapier mit einem Flächengewicht von 50 g/m² wurde mit der erfindungsgemäßen Imprägnierflotte in Verhältnis 7:1 in einer Leimpresse beidseitig imprägniert, wobei mit Wasser der notwendige Feststoffgehalt eingestellt wurde

| Eigenschaften | Imprägniertes Rohpapier | | | | |
|---|---|---|---|---|---|
| Rezeptur | | 1 | 2 | 3 | 4 |
| Wasserfestigkeit | | in Ordnung | schlecht | gut | gut |
| Spaltfestigkeit | | schlecht | schlecht | in Ordnung | in Ordnung |
| Farbdifferenz | dL | -0,6 | -0,4 | -0,6 | -2.2 |
| Cie Lab* | da | -0,2 | -0,1 | -0,1 | 0,4 |
| | db | 2,9 | 1,4 | 1.5 | 6.2 |
| | dE | 3,0 | 1,5 | 1,6 | 6,6 |

| | | | | | |
|---|---|---|---|---|---|
| * Die Farbdifferenzen werden folgendermaßen bestimmt: | | | | | |

Ein Teil der jeweiligen Folie wird für 2 min 200°C ausgesetzt. Anschließend werden die Farbkoordinaten Cie Lab (Lichtart D 65 ohne Glanz) bestimmt:
a) von dem unbehandelten Teil der Folie,
b) von dem hitzebehandelten Teil der Folie.

Daraus ergeben sich dann die Farbdifferenzen dL (Helligkeitsverschiebung), da (Rot-Grünverschiebung) db (Blau-Gelbverschiebung) und dE (Gesamtfarbverschiebung) der hitzebehandelten zur unbehandelten Folie.

### Rezepturen:

1.) Dispersion allein (Acrylsäureester/Styrol-Copolymer), verdünnt auf 30% Feststoffgehalt.
2.) Trockenverfestiger allein (Acrylamid/Acrylsäure), verdünnt 10% Feststoffgehalt.
3.) Erfindungsgemäße Imprägnierflotte, bestehend aus Dispersion (Rezept 1) und Trockenverfestiger (Rezept 2) im Verhältnis 7:1, verdünnt mit Wasser auf 30% Feststoffgehalt.
4.) Rezeptur mit Glyoxal/Harnstoffharz und Dispersion.

Aus obiger Tabelle ist ersichtlich, daß die Dispersion allein eine schlechte Spaltfestigkeit zeigt. Der Trockenverfestiger allein bildet eine zu geringe Wasserfestigkeit aus und neigt zu schlechter Spaltfestigkeit. Die erfindungsgemäße Imprägnierflotte führt zu guter Wasserfestigkeit und genügender Spaltfestigkeit, ebenso wie Rezeptur 4. Jedoch zeigt die erfindungsgemäBe Imprägnierflotte 3 im Gegensatz zur Rezeptur 4 eine deutlich geringere Gelbverschiebung (db-Wert) nach der Hitzebehandlung.

## Patentansprüche

1. Verfahren zur Herstellung eines Vorimprägnats, **dadurch gekennzeichnet, daß** ein Rohpapier mit einer Imprägnierflotte imprägniert wird, die a) eine wässrige Dispersion auf Basis eines Acrylsäureester/Styrol-Copolymers, b) einen Trockenverfestiger auf Basis eines Copolymerisats aus (Meth-)Acrylamid und (Meth-)Acrylsäure und c) Wasser enthält, wobei pro Gew.-Teil trockenes Copolymerisat aus (Meth-)Acrylamid und (Meth-)Acrylsäure etwa 0,3 bis 13 Gew.-Teile trockenes Acrylsäureester/Styrol-Copolymer eingesetzt werden, die Viskosität der Imprägnierflotte (gemäß DIN 53211) auf 10 bis 18 sec und der Feststoffgehalt der Imprägnierflotte auf 15 bis 50 Gew.-% eingestellt wird und der Mahlgrad des herangezogenen Rohpapiers auf 18 bis 50° SR eingestellt worden ist.

2. Verfahren nach Anspruch 1, **dadurch gekennzeichnet, daß** pro Gew.-Teil trockenes Copolymerisat aus (Meth-)Acrylamid und (Meth-)Acrylsäure 1 bis 9 Gew.-Teile, insbesondere 3 bis 7 Gew.-Teile, trockenes Acrylsäureester/Styrol-Copolymer eingesetzt werden.

3. Verfahren nach Anspruch 1 oder 2, **dadurch gekennzeichnet, daß** der pH-Wert der Imprägnierflotte auf 4,5 bis 8,0, insbesondere auf 5,0 bis 5,5, eingestellt wird.

4. Verfahren nach einem der Ansprüche 1 bis 3, **dadurch gekennzeichnet, daß** die Viskosität der Imprägnierflotte auf 11 bis 14 sec eingestellt wird.

5. Verfahren nach einem der Ansprüche 1 bis 4, **dadurch gekennzeichnet, daß** der Feststoffgehalt der Imprägnierflotte auf 25 bis 35 Gew.-% eingestellt wird.

6. Verfahren nach mindestens einem der Ansprüche 1 bis 5, **dadurch gekennzeichnet, daß** als Acrylsäureester n-Butylacrylat eingesetzt wird.

7. Verfahren nach mindestens einem der vorangegangenen Ansprüche, **dadurch gekennzeichnet, daß** als Trockenverfestiger ein Copolymerisat aus Acrylamid und Acrylsäure eingesetzt wird.

8. Verfahren nach mindestens einem der vorangegangenen Ansprüche, **dadurch gekennzeichnet, daß** als Rohpapier ein Zellstoffasergemisch aus 0 bis 40 % Langfaser und 60 bis 100 % Kurzfaser eingesetzt wird.

9. Verfahren nach mindestens einem der vorangegangenen Ansprüche, **dadurch gekennzeichnet, daß** der Mahlgrad des Rohpapiers auf 25 bis 35°SR eingestellt worden ist.

10. Verfahren nach mindestens einem der vorangegangenen Ansprüche, **dadurch gekennzeichnet, daß** der Langfaseranteil des Rohpapiers auf 0 bis 40 %, insbesondere auf 15 bis 30 %, und der Kurzfaseranteil des Rohpapiers auf 60 bis 100 %, insbesondere auf 70 bis 85 % eingestellt wird.

11. Vorimprägnat erhältlich gemäß dem Verfahren nach mindestens einem der vorangegangenen Ansprüche.

12. Verwendung des Vorimprägnats nach Anspruch 11 zur Herstellung von Dekorverbundgebilden.

13. Verwendung nach Anspruch 12 zur Herstellung von dekorativen Laminaten.

14. Verwendung nach Anspruch 12 zur Herstellung von Möbelteilen, insbesondere auf Basis von Spanplatten.

15. Imprägnierflotte, wie in einem der Ansprüche 1 bis 7 definiert.

## Claims

1. Method of producing a prepreg, **characterised in that** a raw paper is impregnated with an impregnating solution containing a) an aqueous dispersion based on an acrylic acid ester/styrene copolymer, b) a dry hardener based on a copolymerisate of (meth)acrylamide and (meth)acrylic acid and c) water, wherein approximately 0.3 to 13 parts by weight of dry acrylic acid ester/styrene copolymer are used per part by weight of dry copolymerisate of (meth)acrylamide and (meth)acrylic acid, the viscosity of the impregnating solution (according to DIN 53211) is set to 10 to 18 sec and the solids content of the impregnating solution is set to 15 to 20% by weight, and the freeness value of the raw paper used has been set to 18 to 25°RS.

2. Method as claimed in Claim 1, **characterised in that** 1 to 9 parts by weight, particularly 3 to 7 parts by weight of acrylic acid ester/styrene copolymer are used per part by weight of copolymerisate of (meth)acrylamide and (meth)acrylic acid.

3. Method as claimed in Claim 1, **characterised in that** the pH value of the impregnating solution is set to 4.5 to 8.0, particularly to 5.0 to 5.5.

4. Method as claimed in Claim 2, **characterised in that** the viscosity of the impregnating solution is set to approximately 11 to 14 sec.

5. Method as claimed in Claim 1, **characterised in that** the solids content of the impregnating solution is set to 25 to 35% by weight.

6. Method as claimed in at least one of Claims 1 to 5, **characterised in that** n-butylacrylate is used as acrylic acid ester.

7. Method as claimed in at least one of the preceding claims, **characterised in that** a copolymerisate of acrylamide and acrylic acid is used as dry hardener.

8. Method as claimed in at least one of the preceding claims, **characterised in that** a cellulose fibre mixture of 0-40% long fibres and 60-100% short fibres is used as raw paper.

9. Method as claimed in at least one of the preceding claims, **characterised in that** the freeness value of the raw paper has been set to 25 to 35°SR.

10. Method as claimed in at least one of the preceding claims, **characterised in that** the long fibre proportion of the raw paper is set to 0 to 40%, particularly 15 to 30%, and the short fibre proportion of the raw paper is set to 60 to 100%, particularly 70 to 85%.

11. Prepreg obtainable using the method as claimed in at least one of the preceding claims.

12. Use of the prepreg as claimed in Claim 11 for producing decorative composite structures.

13. Use as claimed in Claim 12 for producing decorative laminates.

14. Use as claimed in Claim 12 for producing pieces of furniture, particularly based on chipboard.

15. Impregnating solution as defined in one of Claims 1 to 7.

## Revendications

1. Procédé destiné à la fabrication d'un produit pré-imprégné, **caractérisé en ce qu'**un papier brut est imprégné avec un liquide d'imprégnation qui contient, a) une dispersion aqueuse à base d'un copolymère d'ester d'acide acrylique / styrène, b) un durcisseur à sec à base d'un copolymérisat de (méth-)acrylamide et d'acide (méth-)acrylique et c) de l'eau, environ 0,3 à 13 parties en poids de copolymère d'ester d'acide acrylique / styrène sec étant utilisées par partie en poids de copolymérisat sec de (méth-)acrylamide et d'acide (méth-)acrylique, la viscosité du liquide d'imprégnation étant réglée (selon la DIN 53211) entre 10 et 18 s, la teneur en matières solides du liquide d'imprégnation entre 15 et 50 % en poids, et l'indice d'égouttage du papier brut utilisé ayant été réglé entre 18 et 50 °SR.

2. Procédé selon la revendication 1, **caractérisé en ce que** 1 à 9 parties en poids, notamment 3 à 7 parties en poids, de copolymère d'ester d'acide acrylique / styrène sec sont utilisées par partie en poids de copolymérisat sec de (méth-)acrylamide et d'acide (méth-)acrylique.

3. Procédé selon la revendication 1 ou 2, **caractérisé en ce que** la valeur du pH du liquide d'imprégnation est réglée entre 4,5 à 8,0, notamment entre 5,0 à 5,5.

4. Procédé selon l'une des revendications 1 à 3, **caractérisé en ce que** la viscosité du liquide d'imprégnation est réglée entre 11 et 14 s.

5. Procédé selon l'une des revendications 1 à 4, **caractérisé en ce que** la teneur en matières solides du liquide d'imprégnation est réglée entre 25 et 35 % en poids.

6. Procédé selon l'une au moins des revendications 1 à 5, **caractérisé en ce que** du n-butylacrylate est utilisé en tant qu'ester d'acide acrylique.

7. Procédé selon l'une au moins des revendications précédentes, **caractérisé en ce qu'**un copolymérisat d'acrylamide et d'acide acrylique est utilisé en tant que durcisseur à sec.

8. Procédé selon l'une au moins des revendications précédentes, **caractérisé en ce qu'**un mélange de fibres cellulosiques constitué de 0 à 40 % de fibres longues et de 60 à 100 % de fibres courtes est utilisé en tant que papier brut.

9. Procédé selon l'une au moins des revendications précédentes, **caractérisé en ce que** l'indice d'égouttage du papier brut a été réglé entre 25 et 35 °SR.

10. Procédé selon l'une au moins des revendications précédentes, **caractérisé en ce que** la proportion en fibres longues du papier brut est réglée entre 0 et 40 %, notamment entre 15 et 30 %, et **en ce que** la proportion en fibres courtes du papier brut est réglée entre 60 et 100 %, notamment entre 70 et 85 %.

11. Produit pré-imprégné pouvant être obtenu d'après le procédé selon l'une au moins des revendications précédentes.

12. Utilisation du produit pré-imprégné selon la revendication 11 pour la fabrication de produits composites décoratifs.

13. Utilisation selon la revendication 12 pour la fabrication de laminés décoratifs.

14. Utilisation selon la revendication 12 pour la fabrication de pièces de mobilier, notamment à base de panneaux d'agglomérés.

15. Liquide d'imprégnation, tel que défini dans l'une des revendications 1 à 7.
